# EUROPÄISCHE PATENTSCHRIFT

(11) **EP 0 683 829 B1**
(45) Veröffentlichungstag und Bekanntmachung des Hinweises auf die Patenterteilung: **06.08.1997**
(21) Anmeldenummer: 94906178.2
(22) Anmeldetag: 31.01.1994
(51) Int. Cl.: D06L 1/14

(54) **VERFAHREN ZUM ENTSCHLICHTEN VON MIT SCHLICHTE BELADENEM TEXTILGUT**
PROCESS FOR DESIZING SIZED TEXTILE MATERIALS
PROCEDE DE DESENCOLLAGE DE MATIERES TEXTILES CHARGEES DE PRODUIT COLLANTS

(30) Priorität: 10.02.1993 DE 4303920
(43) Veröffentlichungstag der Anmeldung: 29.11.1995
(73) Patentinhaber: HOECHST AKTIENGESELLSCHAFT, 65926 Frankfurt am Main (DE)
(72) Erfinder: MILNER, Alan, Middleton Manchester M24 1JN (GB); AHRENS, Hendrik, D-60314 Frankfurt am Main (DE)
(86) Internationale Anmeldenummer: EP9400265
(87) Internationale Veröffentlichungsnummer: WO9418374

(56) Entgegenhaltungen:
- EP-A- 0 055 975
- DE-A- 2 543 815
- TEXTILE CHEMISTRY & INDUSTRY Bd. 12, Nr. 4 , April 1980 , TRIANGLE PARK Seiten 67 - 70 C.LIVENGOOD, C.TOMASINO 'How much Energy should it take to remove water soluble Sizes'
- MELLIAND TEXTILBERICHTE Nr. 4 , 1987 , DE Seiten 270 - 272 M.KELLOU, C.PIVIDORI, M.ALPHONSUS 'Entschlichten der wichtigsten Schlichtefamilien auf Polyesterfilamentgarnen'
- TEXTILE CHEMISTRY & INDUSTRY, Band 12, Nr. 4, April 1980, Triangle Park; Seiten 67-70, C. LIVENGOOD, C. TOMASINO "How much energy should it take to remove water soluble Sizes"

## Beschreibung

Die vorliegende Erfindung betrifft ein Verfahren zum Entschlichten von mit Schlichte beladenem Textilgut, bei dem die Schlichte mittels Wasser ausgewaschen, die dabei entstehende Schlichtemittellösung vom Gewebe abgetrennt und anschließend möglichst vollständig erneut zum Schlichten verwendet wird.

Schlichten sind mehr oder weniger leicht wasserlösliche Polymere, die auf Textilfäden aufgebracht werden um diese für einen Verarbeitungsprozeß, insbesondere das Weben strapazier- und gleitfähiger zu machen. Nach dem Verarbeitungsprozeß müssen sie in der Regel wieder entfernt werden (Entschlichtung). Gemäß dem Stand der Technik entschlichtet man, indem man das vom Verarbeitungsprozeß (Weben) her trockene, mit Schlichte beladene Textilgut (Rohgewebe) ein Wasserbad durchlaufen läßt und anschließend abquetscht (z.B. Breitwaschmaschine, Jigger, Haspelkufe, Strangwaschmaschine). Je nach der Wasserlöslichkeit der Schlichte empfiehlt es sich unter Umständen dabei höhere Temperaturen und/oder Tenside und/oder Enzyme anzuwenden. Aus Gründen der Wirtschaftlichkeit und des Umweltschutzes ist man bestrebt, einen möglichst hohen Anteil, der vom Gewebe heruntergewaschenen Schlichte wieder zu verwenden. Dazu muß die stark verdünnte Schlichtemittellösung aufgestärkt (=aufkonzentriert) werden. Dies geschieht in der Regel durch Eindampfen oder durch Ultrafiltration der verdünnten Schlichtemittellösung. Beide Methoden erfordern einen hohen Aufwand, die eine vor allem energetisch, die andere apparativ.

Die DE-C-2 937 002 beschreibt ein Verfahren zum Entschlichten von bahnförmigem Gewebe, bei dem die Schlichte kontinuierlich mittels Wasser ausgewaschen, die dabei entstehende Schlichtemittellösung vom Gewebe abgetrennt und anschließend möglichst vollständig erneut zum Schlichten verwendet wird, das dadurch gekennzeichnet ist, daß das noch trockene, mit Schlichte beladene Gewebe zunächst mit der nach dem Auswaschen abgetrennten Schlichtemittellösung benetzt wird, so daß das Gewebe und die auf ihm haftende Schlichte durch Quellung und/oder Solvatation aus der anschließend abzutrennenden und wieder zu verwendeten Schlichtemittellösung Wasser aufnehmen und dadurch deren Konzentration erhöhen und das Gewebe erst danach dem eigentlichen Auswaschvorgang unterzogen wird. Das beschriebene Verfahren beruht somit darauf, daß man das trockene mit Schlichte beladene Textilgut (Rohgewebe) zunächst eine, aus einem vorhergehenden Waschvorgang erhaltene, Schlichtemittellösung durchlaufen läßt und anschließend abquetscht.
Nachteilig an dem beschriebenen Verfahren ist der Umstand, daß das trockene Gewebe im wesentlichen mit der gleichen Schlichte beladen sein muß wie die eingesetzte Schlichtemittellösung, der durch das Behandeln des trockenen Gewebes Wasser entzogen werden soll. Desweiteren werden nur solche Schlichtemittel als geeignet erachtet, die eine möglichst geringe Viskosität aufweisen und die außerdem eine hohe Quellungsgeschwindigkeit bei Raumtemperatur besitzen. In diesem Zusammenhang werden insbesondere Schlichtemittel auf Acrylatbasis als geeignet angesehen.

Als weiterer Stand der Technik ist DE-A-37 03 049 zu nennen, die mit einem Verfahren zum Bleichen sowie einer Vorrichtung zur Durchführung des Verfahrens befasst ist. Bei dem Verfahren zum Bleichen von insbesondere baumwollhaltigen Garnen oder textilen Flächengebilden wird ein oxidatives Bleichmittel auf das Garn bzw. Flächengebilde aufgebracht und das damit imprägnierte Garn bzw. Flächengebilde unter Freisetzen von oxidierenden Bestandteilen aus dem Bleichmittel aufgeheizt. Hierbei wird das Garn bzw. Flächengebilde durch Bestrahlen mit Mikrowellen einer Wellenlänge zwischen etwa 1m und 10⁻²m aufgeheizt. Die Heizeinrichtung weist eine Einführöffnung und Ausführöffnung für das zu bleichende Garn bzw. Flächengebilde auf. Innerhalb der Heizeinrichtung ist mindestens ein Magnetron zur Erzeugung von Mikrowellen, mindestens ein Koppelelement und mindestens ein Hohlleiter angeordnet, der sich quer zur endlosen Warenbahn erstreckt.

Aus Textile Chemist & Colorist, vol.12 (1980) April, S. 67/17-20/17 ist ein Verfahren zum Entschlichten von mit wasserlöslichen Schlichten geschlichteten Geweben bekannt. Dieses Verfahren arbeitet mit warmem Wasser mit einer Temperatur von nun 60 bzw. 82° C.

Ein weiteres Verfahren zur Rückgewinnung von Schlichtemitteln ist aus DE-A-25 43 815 bekannt. Auch hier erfolgt die Entschlichtung durch Behandeln mit warmem Wasser, das eine Temperatur von maximal 95° C aufweist.

Aufgabe der vorliegenden Erfindung ist es ein Verfahren zum Entschlichten von mit wasserlöslicher Schlichte beladenem Textilgut (Rohgewebe) zur Verfügung zu stellen, das auch den Einsatz von Schlichtemitteln mit höherer Viskosität und geringerer Quellungsgeschwindigkeit ermöglicht. Des weiteren soll das Verfahren zu einer verbesserten Schlichteauszehrung aus dem mit Schlichte beladenen Textilgut führen.

Überraschenderweise hat sich gezeigt, daß durch Wärmebehandlung des Textilgutes nach dem Durchlaufen des Wasserbades und anschließendem Abquetschen der Schlichtemittellösung ein Verfahren erhalten wird, das diesen Anforderungen genügt.

Gegenstand der Erfindung ist ein Verfahren zum Entschlichten von mit wasserlöslicher Schlichte beladenem Textilgut (Rohgewebe), bei dem das Rohgewebe mit Wasser imprägniert wird und die an dem Rohgewebe anhaftende Schlichtemittellösung abgetrennt wird, dadurch gekennzeichnet, daß das Rohgewebe, nach dem Behandeln mit Wasser, erwärmt wird durch Einwirkung von Mikrowellen oder Wasserdampf unter Überdruck bei 100-140°C und anschließend die an dem Rohgewebe anhaftende Schlichtemittelllösung abgetrennt wird.

Nachfolgend wird das erfindungsgemäße Verfahren näher beschrieben. Als Rohgewebe werden die aus dem Stand der Technik bekannten textilen Flächengebilde, wie Webware aus Polyester, Leinen und/oder Baumwolle eingesetzt, die mit wasserlöslicher Schlichte beladen sind.
Übliche wasserlösliche Schlichtemittel sind synthetische und/oder (meist modifizierte) natürliche Hochpolymere, wie leimartige Eiweißstoffe, Polymerisate auf Acrylatbasis, Carboxymethycellulose, Alginate, Polyvinylalkohol und wasserlösliche Stärkeprodukte. Bevorzugte Schlichtemittel sind Polyvinylalkohol und/oder Carboxymethylcellulose.

Die Schlichteauflage auf dem Textilgut wird in den nachfolgend beschriebenen drei Arbeitsschritten abgelöst:
1. Behandeln des Rohgewebes mit Wasser.
2. Erwärmen des mit Wasser behandelten (= imprägnierten) Rohgewebes
3. Entfernen der an dem imprägnierten Rohgewebe anhaftenden Schlichtmittellösung.

Bei dem Behandeln des Rohgewebes mit Wasser gemäß Arbeitsschritt Nr. 1 wird das Rohgewebe üblicherweise mit reinem Wasser bei einer Temperatur im Bereich von 60 bis 100°C benetzt. Die Verwendung von Textilhilfsmitteln, wie Tensiden und/oder Sequestriermitteln, ist zwar möglich, im allgemeinen aber nicht erwünscht.
Bei diesem Arbeitsschritt, der auch als Wasserimprägnierung bezeichnet wird, ist ein inniger Kontakt zwischen der flüssigen Phase und dem Rohgewebe günstig. Für die Wasserimprägnierung mit innigem Kontakt eignen sich besonders Waschaggregate vom Rollenkufentyp, wobei die vertikale Warenführung und Abschotten besonders vorteilhaft ist. Dabei ist es nicht erforderlich, daß das Waschaggregat voll geflutet ist, jedoch müssen die unteren Walzen zu mindestens zweidrittel in die Waschflotte eintauchen.
Des weiteren können auch moderne Additionsauftragsverfahren, wie ®Flex-Nip (Firma Küsters, DE), Booster (Firma Benninger, CH) und ®Super-Sat (Firma Babcock, GB) eingesetzt werden.

Bei der Wasserimprägnierung liegt die Wasseraufnahme des Rohgewebes, bezogen auf das Warengewicht, im allgemeinen zwischen 60 und 150 Gew.-%. Das Ausmaß der Wasseraufnahme hängt von verschiedenen Faktoren ab, wie der Art des Rohgewebes, der Wassertemperatur, dem Auftragverfahren und/oder dem Kontakt zwischen Rohgewebe und Wasser.
Die Kontaktzeiten zwischen Wasser und Rohgewebe bei der Wasserimprägnierung richten sich hauptsächlich nach der erforderlichen Zeit, um das Gewebe vollständig und gleichmäßig zu benetzen und so ein ausreichendes Wasserangebot für die zu entfernende Schlichteauflage sicherzustellen.

Am Ende der Wasserimprägnierung wird das mit Wasser beladene Rohgewebe erwärmt (Arbeitsschritt Nr. 2).

Das Erwärmen erfolgt durch Bestrahlen mit Mikrowellen oder durch Behandeln mit Wasserdampf unter Überdruck bei 100 bis 140°C.

Bezüglich der Erwärmung des imprägnierten Rohgewebes mit Mikrowellen wird dieses bevorzugt mit Mikrowellen einer Wellenlänge zwischen etwa 1m und 10⁻²m bestrahlt. Bedingt durch die relativ einfachen Möglichkeiten der Steuerung der Mikrowellen, was beispielsweise durch Variation der Wellenlänge oder durch die Energie pro Flächeneinheit geschehen kann, ist die Erwärmung des so bestrahlten Rohgewebes in besonders einfacher Weise möglich. Auch findet hierbei nicht eine so starke Erwärmung des bestrahlten Rohgewebes statt, so daß Faserschädigungen nicht auftreten können. Die jeweils angewandte Wellenlänge bzw. Frequenz und die Energie der bei der Bestrahlung des imprägnierten Rohgewebes verwendeten Wellenlänge hängen von dem jeweils zu bestrahlenden imprägnierten Rohgewebe, d. h. der Faserart, dem Flächengewicht und der Einbindung, dem jeweils eingesetzten Schlichtemittel und der Bestrahlungszeit ab. Bevorzugt wird das imprägnierte Rohgewebe mit Mikrowellen einer Wellenlänge zwischen etwa 3·10⁻¹m und etwa 5·10⁻²m bestrahlt. Bezüglich der Erwärmung ist festzuhalten, daß bei den vorstehend genannten, relativ großen Wellenlängen, d.h. solche im Meter- bzw. Zentimeter-Bereich, eine relativ schnelle Erwärmung auf Temperaturen zwischen 60 und 140°C, erfolgt, während bei kürzeren Wellenlängen, d.h. solchen im Millimeter-Bereich und kleiner, die imprägnierte Rohware nicht so stark erwärmt wird.

Üblicherweise reichen bei dem erfindungsgemäßen Verfahren Bestrahlungszeiten zwischen etwa 20 sec und 2 min, vorzugsweise 20 sec bis 80 sec aus.

Die zur Erwärmung erforderliche Vorrichtung umfaßt im allgemeinen eine allseitig geschlossene Heizvorrichtung, in die das imprägnierte Rohgewebe über eine an der Heizvorrichtung vorgesehene Einführungsvorrichtung eingeführt wird. Ferner ist die Heizvorrichtung mit einer Ausführvorrichtung versehen, die üblicherweise entgegengesetzt zur Einführöffnung angeordnet ist und zum Ausführen des imprägnierten und bestrahlten Rohgewebes aus der Heizvorrichtung dient. Innerhalb der Heizvorrichtung befindet sich ein Aggregat zur Erzeugung der Mikrowellen. Eine derartige Heizvorrichtung wird in DE-A-37 03 049 ausführlich beschrieben.

Wie bereits vorstehend erwähnt, kann das Erwärmen des imprägnierten Rohgewebes auch durch Behandeln mit Wasserdampf unter Überdruck bei 100 bis 140°C erfolgen. Der eingesetzte Wasserdampf kann gesättigt (absolute Luftfeuchte 100%) oder ungesättigt sein und einen Überdruck bis 6 bar haben.

Es hat sich gezeigt, daß eine Behandlungsdauer mit Wasserdampf über einen Zeitraum von 30 sec bis 5 min, bevorzugt 90 bis 120 sec ausreichend ist. Die zur Behandlung erforderlichen Dämpfer sind bekannt, wobei bevorzugt Normaldruckdämpfer eingesetzt werden.

Es hat sich gezeigt, daß bei der Erwärmung des imprägnierten Rohgewebes in dem vorstehend genannten Temperaturbereich auch Schlichtemittel mit hoher Löslichkeitstemperatur, schlechter Solvatation und langer Quellzeit in dem anhaftenden Wasser gelöst werden.

Nach dem Erwärmen wird das Textilgut von anhaftender Schlichtemittellösung möglichst weitgehend befreit (Arbeitsschritt Nr. 3). Das Ablösen der Schlichtemittellösung erfolgt üblicherweise mit bekannten Aggregaten wie Quetschwerk, Saugtrommel oder Saugschlitz.

Die Restfeuchte des Textilgutes beträgt nach dem Abtrennen ungefähr 30 bis 60 Gew.-% bezogen auf das Warengewicht.

Die nach dem Abtrennen erhaltene Schlichtemittellösung weist einen Gehait von bis zu 60 % Schlichtemittel, bezogen auf die eingesetzte Menge an Schlichtemittel, auf. Die abgetrennte Schlichtemenge befindet sich in nur wenig Wasser, nämlich in etwa 20 bis 50% Wasserextrakt, bezogen auf das Textilwarengewicht. Ohne weitere Aufarbeitung kann diese Schlichtelösung der Schlichterei zugeführt und dort mit neuem Schlichtematerial versetzt werden, um diese der Weberei zu neuer Verwendung zuzuführen. Das bisher übliche Aufkonzentrieren der Schlichtemittellösung, z.B. durch Eindampfen oder durch Ultrafiltration, ist nicht erforderlich.
Das entschlichtete Textilgut wird der üblichen Weiterverarbeitung zugeführt.

Vorteilhaft gegenüber den nach dem Stand der Technik üblichen Verfahren ist bei diesem Verfahren, daß die nach dem Entschlichtungsprozeß gewonnene Schlichtemittellösung vollständig und ohne Verluste in der Schlichterei zum Ansetzen neuer Schlichteflotte verwendet werden kann. Nach der Entschlichtung wird eine Schlichtemittellösung mit bis zu 60% des ursprünglich auf dem Rohgewebe befindlichen Schlichtemittels gewonnen und diese in der Schlichterei vollständig wiederverwertet.

Die nachfolgenden Beispiele verdeutlichen das erfindungsgemäße Verfahren.

### Beispiel 1

1000 kg eines Gewebes mit Leinwandbindung besteht aus 560 kg Kettfadenmaterial und aus 440 kg Schußfadenmaterial. Zum Weben dieses Gewebes werden die Kettfäden mit 11 Gew.-% Schlichtemittel (= 62 kg), bezogen auf das Gewicht der Kettfäden beaufschlagt. Als Schlichtemittel wird ein modifizierter Polyvinylalkohol (®Vinarol UF) eingesetzt.

Nach dem Webprozeß wird das Rohgewebe mit Wasser imprägniert, so daß die Wasseraufnahme des Gewebes 100 Gew.-%, bezogen auf das Rohwarengewicht, beträgt.
Anschließend wird das Gewebe in einem handelsüblichen Dämpfer mit gesättigtem Wasserdampf mit einer Temperatur von 102°C über einen Zeitraum von 3 Minuten erwärmt.
Nach dem Verlassen der Heizvorrichtung wird die Webware durch ein Hochleistungsquetschwerk geführt und die anhaftende Schlichtemittellösung abgequetscht. Die Restfeuchte der Webware beträgt 60 %.
1000 kg Webware ergeben 500 l Schlichtemittellösung mit einem Gehalt von 56 g/l Schlichtemittel (= 28 kg). Die Bestimmung erfolgt mittels Refraktometer.

Dieses Schlichtekonzentrat wird der Schlichterei zugeführt und dort im Schlichtetrog vorgelegt. Zum Aufheizen und Temperieren der Schlichteflotte mittels Wasserdampf entstehen etwa 120 l Kondensat, so daß 620 l Schlichteflotte der Schlichterei zur Verfügung stehen. In dieser Schlichteflotte werden 34 kg frisches Schlichtemittel gelöst, damit die Schlichtemittelkonzentration wieder 62g/l beträgt. Die Schlichterückgewinnungsrate beträgt somit 45 %.

Mit dieser Schlichteflotte werden 560 kg neues Kettfadenmaterial geschlichtet, welches 1000 kg Webware ergibt. Die Webware wird erneut dem oben beschriebenen Entschlichtungsprozeß zugeführt.

### Beispiele 2 bis 5

Die Durchführung erfolgt analog Beispiel 1.
Schlichten einer Polyester/Baumwolle-Webware 50/50 mit einer Schlichteauflage von 11 Gew.-% bestehend aus Polyvinylalkohol/Carboxymethylcellulose. 50 Gew.- % der Webware bestehen aus Kettmaterial. Die Ware wird mit Wasser imprägniert und 55 Sekunden einer Mikrowelleneinheit mit 800 Watt/100 cm⁻² Heizleistung ausgesetzt. Danach wird die Ware abgequetscht und die Schlichtekonzentration im Regenerat mittels Refraktometer bestimmt.

Tabelle 1 zeigt die jeweiligen Rückgewinnungsraten

**Tabelle 1:**

| Flottenaufnahme | Restfeuchte | Schlichtekonzentration | Rückgewinnungsrate |
|---|---|---|---|
| 81.2% | 33.5% | 6.0% | 45.8% |
| 95.5% | 30.7% | 5.0% | 51.8% |
| 100.8% | 33.6% | 3.5% | 37.6% |
| 106.4% | 31.8% | 3.5% | 41.8% |

## Patentansprüche

1. Verfahren zum Entschlichten von mit wasserlöslicher Schlichte beladenem Textilgut (Rohgewebe), bei dem das Rohgewebe mit Wasser imprägniert wird und die an dem Rohgewebe anhaftende Schlichtemittellösung abgetrennt wird, dadurch gekennzeichnet, daß das Rohgewebe, nach dem Behandeln mit Wasser, erwärmt wird durch Einwirkung von Mikrowellen oder Wasserdampf unter Überdruck bei 100-140°C und anschließend die an dem Rohgewebe anhaftende Schlichtemittelllösung abgetrennt wird.

2. Verfahren nach Anspruch 1, dadurch gekenneichnet, daß das Wasser zur Behandlung des Rohgewebes eine Temperatur im Bereich von 60 bis 100°C besitzt.

3. Verfahren nach Anspruch 1, dadurch gekennzeichnet, daß die Wasseraufnahme des Rohgewebes zwischen 60 und 150 Gew.-%, bezogen auf das Gewicht des Rohgewebes liegt.

4. Verfahren nach Anspruch 1, dadurch gekennzeichnet, daß die Kontaktzeit zwischen Rohgewebe und Wasser 20 bis 200 Sekunden beträgt.

5. Verfahren nach Anspruch 6, dadurch gekennzeichnet, daß Mikrowellen mit einer Wellenlänge von 1 bis 10⁻², bevorzugt 3-10⁻¹ bis 5-10⁻² m eingesetzt werden.

6. Verfahren nach Anspruch 6, dadurch gekennzeichnet, daß das Rohgewebe bei Einsatz von Mikrowellen über einen Zeitraum von 20 Sekunden bis 2 Minuten, besonders bevorzugt 20 bis 80 Sekunden aufgeheizt wird.

7. Verfahren nach Anspruch 6, dadurch gekennzeichnet, daß das Rohgewebe bei Einsatz von Wasserdampf über einen Zeitraum von 30 Sekunden bis 5 Minuten, besonders bevorzugt 90 bis 120 Sekunden aufgeheizt wird.

8. Verfahren nach Anspruch 1, dadurch gekennzeichnet, daß das Abtrennen der Schlichtemittellösung durch Abquetschen erfolgt.

9. Verfahren nach Anspruch 1, dadurch gekennzeichnet, daß bis zu 60 % der ursprünglich eingesetzten Schlichteflotte aus dem Rohgewebe entfernt werden.

## Claims

1. Process for desizing textile material loaded with water-soluble size (loomstate fabric) by impregnating the loomstate fabric with water and the sizing agent solution adhering to the loomstate fabric separating off, characterized in that the loomstate fabric, after the treatment with water, is heated by the action of microwaves or steam under superatmospheric pressure at 100-140°C and subsequently the sizing agent solution adhering to the loomstate fabric is separated off.

2. Process according to claim 1, characterized in that the water for treating the loomstate fabric has a temperature within the range from 60 to 100°C.

3. Process according to claim 1, characterized in that the water pick-up of the loomstate fabric is between 60 and 150% by night, based on the weight of the loomstate fabric.

4. Process according to claim 1, characterized in that the contact time between loomstate fabric and water is 20 to 200 seconds.

5. Process according to claim 1, characterized in that microwaves having a wavelength of 1 to 10⁻², preferably 3-10⁻¹ to 5-10⁻², m are used.

6. Process according to claim 1, characterized in that the loomstate fabric is heated over a period of 20 seconds to 2 minutes, particularly preferably 20 to 80 seconds, when microwaves are used.

7. Process according to claim 1, characterized in that the loomstate fabric is heated over a period of 30 seconds to 5 minutes, particularly preferably 90 to 120 seconds, when steam is used.

8. Process according to claim 1, characterized in that the sizing agent solution is separated off by squeezing off.

9. Process according to claim 1, characterized in that up to 60% of the size liquor originally used are removed from the loomstate fabric.

## Revendications

1. Procédé pour le désencollage d'articles textiles (tissu écru) chargés de produit d'encollage soluble dans l'eau, selon lequel on imprègne d'eau le tissu écru et on élimine la solution adhérente de produit d'encollage, procédé caractérisé en ce que, après traitement par l'eau, on chauffe le tissu écru par des microondes ou par la vapeur d'eau, sous une surpression, à une température de 100 à 140°C et ensuite, on élimine la solution d'encollage adhérente au tissu écru.

2. Procédé selon la revendication 1, caractérisé en ce que l'eau utilisée pour le traitement du tissu écru a une température comprise entre 60 et 100°C.

3. Procédé selon la revendication 1, caractérisé en ce que l'absorption d'eau par le tissu écru est comprise entre 60 et 150°C par rapport au poids du tissu écru.

4. Procédé selon la revendication 1, caractérisé en ce que le temps de contact entre le tissu écru et l'eau est de 20 à 200 secondes.

5. Procédé selon la revendication 1, caractérisé en ce que l'on utilise des microondes d'une longueur d'onde de 1 à 10⁻², de préférence de 3.10⁻¹ à 5.10⁻² m.

6. Procédé selon la revendication 1, caractérisé en ce que lorsqu'on chauffe le tissu écru en utilisant les microondes en l'espace de 20 secondes à 2 minutes, notamment de préférence de 20 à 80 secondes.

7. Procédé selon la revendication 1, caractérisé en ce que l'on chauffe le tissu écru en utilisant de la vapeur d'eau en l'espace de 30 secondes à 5 minutes, notamment de 90 à 120 secondes.

8. Procédé selon la revendication 1, caractérisé en ce que l'on sépare le produit d'encollage par exprimage.

9. Procédé selon la revendication 1, caractérisé en ce que l'on élimine du tissu écru jusqu'à 60% de bain d'encollage utilisé au départ.
